# FASCICULE DE BREVET EUROPEEN

(11) **EP 0 145 522 B1**
(45) Date de publication et mention de la délivrance du brevet: **23.03.1988**
(21) Numéro de dépôt: 84401977.8
(22) Date de dépôt: 04.10.1984
(51) Int. Cl.: D21H 5/00, D06N 7/00, D21D 3/00

(54) **Feuille papetière, son procédé de préparation et ses applications notamment comme produit de substitution des voiles de verre imprégnés**
Papierblatt, Verfahren zu dessen Herstellung und Anwendungsmöglichkeiten insbesondere als Ersatz für getränkte Glasfasermatten
Paper sheet, process for producing it, and its applications in particular as a substitute for impregnated glass fibre mats

(30) Priorité: 06.10.1983 FR 8315926
(43) Date de publication de la demande: 19.06.1985
(73) Titulaire: ARJOMARI-PRIOUX S.A., 75006 Paris (FR)
(72) Inventeur: Fredenucci, Pierre, F-38850 Charavines (FR)
(74) Mandataire: Hasenrader, Hubert

(56) Documents cités:
- EP-A- 0 006 390
- EP-A- 0 027 706
- WO-A-80/01576
- DE-A- 2 730 052
- FR-A- 2 357 676
- FR-A- 2 388 915
- FR-A- 2 410 084
- FR-A- 2 458 623
- GB-A- 818 652
- US-A- 4 274 916
- US-A- 4 373 992

## Description

La présente invention concerne le domaine des produits de substitution des voiles de verre imprégnés.

Plus précisément, l'invention concerne des produits en feuille obtenus par voie papetière, à forte teneur en latex précipitée dans la masse.

On connaît, selon les documents FR-A-2 531 114 et FR-A-2 535 751, au nom de la demanderesse, des feuilles papetières à très fort taux de latex, utilisables comme produits de substitution des voiles de verre imprégnés.

Les produits décrits dans ces brevets se caractérisent par un niveau très élevé de résistance à la rupture, tant à froid qu'à chaud.

De plus, il est très difficile, après enduction double face par exemple de plastisol (poudre PVC + plastifiant) suivie d'un traitement thermique à 160-200 °C environ, de délaminer le produit composite obtenu.

Le produit obtenu présente de plus une bonne aptitude à la pliabilité.

Ces produits ne contiennent pas de charges, mais peuvent contenir jusqu'à 2/3 en poids de latex.

L'Homme de métier sait par ailleurs que l'incorporation de charges dans un produit du type considéré réduit fortement les propriétés mécaniques et notamment la résistance à la délamination.

Cette dernière propriété étant tout à fait essentielle pour l'application recherchée (produit de substitution des voiles de verre imprégnés dans les applications aux revêtements de sol ou muraux), cette connaissance antérieure explique l'absence de charges dans les formules décrites dans les demandes précitées.

Ce préjugé est confirmé par certains essais comparatifs simples montrant que toute tentative d'incorporer des charges est très préjudiciable, notamment à la résistance à la délamination.

On trouvera à cet égard dans les tableaux I et Il ci-après la comparaison de formulations typiques des demandes de brevets précitées et des mêmes formulations auxquelles on a tenté d'ajouter des charges.

Le tableau I rassemble les formulations et le tableau Il rassemble les résultats.

On tire du tableau Il les conclusions suivantes, qui correspondent bien aux connaissances antérieures de l'Homme du métier :

L'ajout de charge conduit à une chute sensible de la résistance à la délamination.

De plus, la forte perte de main apportée par l'ajout de cette charge annule largement l'avantage économique de cette composition chargée, pour un produit qui est vendu à l'épaisseur.

On connaît par ailleurs, par le document FR-A-2458623, une composition à faible taux de latex destinée à la fabrication de feutres minéraux : ces feutres se caractérisent par une mauvaise résistance à la délamination et une stabilité dimensionnelle médiocre.

Le but de l'invention est de proposer une composition de fibres, de charges et de latex permettant d'obtenir des produits contenant un pourcentage élevé de charges (donc très économiques) et présentant cependant, ce qui est surprenant, une résistance à la délamination au moins égale à celle des produits antérieurs.

Selon l'invention, cette composition se caractérise en ce qu'elle contient en parties en poids sec : 100 parties d'un mélange de base constitué de :
- 20 à 40 parties de fibres cellulosiques et minérales,
- 80 à 60 parties de charges,
40 à 105 parties de latex.

Ces limites peuvent fluctuer en raison de la nature des ingrédients composant le produit et du grammage des produits. La variation de ces paramètres dépendra notamment de l'application et de l'utilisation du produit tant chez les transformateurs que chez les clients. Nous citerons par exemple la nécessité d'éviter le cloquage (« blistering •) des couches de chlorure de polyvinyle déposées par enduction, ou la nécessité de ne pas affecter les propriétés mécaniques.

A la lecture de la présente description et des exemples de réalisation, l'homme de métier saura adapter l'enseignement de l'invention à chaque cas particuliers.

Les fibres non cellulosiques seront de préférence des fibres de verre, ou bien aussi d'autres fibres minérales ou synthétiques telles que laine de roche, fibres de polyester et fibres analogues. Leur rôle principal est d'apporter la stabilité dimensionnelle au support par rapport à l'eau et aux variations de température, ces deux propriétés étant indispensables aux applications envisagées.

Etant donné que pour les applications visées l'invention recherche un haut niveau de stabilité dimensionnelle, il est préférable d'utiliser des fibres cellulosiques faiblement raffinées notamment entre 15 et 35° S.R.

On a utilisé dans les essais des fibres cellulosiques raffinées à 20° S.R., et des fibres de verre de longueur environ 3 ou 4 mm et de diamètre 10-11 wm.

On pourra cependant utiliser des fibres de verre de longueur comprise entre 3 et 12 mm, de préférence 3 et 6 mm, et de diamètre compris entre 5 et 15 ₗim.

On choisira de préférence un rapport de 40 à 60 parties en poids sec environ de fibres minérales pour 100 parties de fibres de cellulose, notamment lorsque ces fibres minérales sont des fibres de verre dont la longueur est comprise entre 4 et 6 mm.

Il peut être intéressant pour améliorer la formation de la feuille d'utiliser un mélange contenant des fibres minérales courtes. Dans ce cas, pour obtenir la stabilité requise, il sera nécessaire d'augmenter la quantité de fibres minérales par rapport aux fibres cellulosiques. Notamment, lorsque ces fibres minérales courtes sont des fibres de verre de longueur inférieure à 4 mm, on choisira de préférence un mélange contenant 40 à 90 parties en poids de fibres de verre pour 100 parties en poids de fibres cellulosiques.

D'autre part, l'Homme du métier sait que certains traitements chimiques des fibres cellulosiques du support permettent d'améliorer la stabilité dimensionnelle (consulter EP-A-0.018.961 de ROCKWOOL, US-A-4.291.101 de NIPPON OILS AND FATS ou l'article de « Papier, Cartons, Films, complexes de juin 1979 page 16, colonne 2, paragraphe 2).

Appliquant de tels traitements chimiques sur le support, l'Homme du métier pourra en particulier réduire les quantités de fibres de verre nécessaires à la stabilité dimensionnelle.

On choisira de préférence un rapport de 40 à 60 parties en poids sec environ de fibres minérales pour 100 parties de fibres de cellulose.

De plus, pour faciliter le passage sur machine à papier en partie humide, il est possible si nécessaire (notamment pour les compositions à faible taux de cellulose ou à faible grammage) de rajouter des fibres de renforcement pour augmenter la résistance mécanique humide. A cet effet, on pourra utiliser par exemple des fibres d'alcool de polyvinyle ou de polyoléfines dans des proportions connues de l'homme de métier et correspondant au but recherché. Suivant la teneur de ces fibres de renfort, il est possible de réduire la teneur en cellulose.

Les essais effectués sur un nombre important de latex ont montré que les copolymères vinyliques convenaient le mieux.

On a également obtenu des résultats convenables avec des copolymères styrène-butadiène et des polymères ou copolymères comportant des motifs acryliques.

Les meilleurs résultats ont été obtenus avec le latex terpolymère suivant (% en poids) :

La quantité de latex à introduire en masse est dépendante de la nature de la charge utilisée dans la formulation.

Comme floculants, on pourra notamment utiliser les produits dont la liste est donnée dans les demandes de brevets précitées (cf. tableau III ci-après).

On pourra utiliser également, de manière classique, les adjuvants connus dans le domaine papetier, agents antimousse, colorants, agents de collage, de résistance sèche, humide d'imputrescibilité, etc.

La nature des floculants, leur dose, ainsi que le nombre et le lieu d'introduction peuvent varier en fonction de la nature du latex utilisé, du matériel, du temps de contact entre les produits ; la dose totale de floculants, qui dépend elle-même de la nature de ces floculants (en particulier du poids moléculaire, de l'ionicité, etc.), sera comprise de préférence entre 2 et 20 parties en poids sec, pour 100 parties en poids du latex sec.

Les tableaux et le mode opératoire ci-après fournissent notamment à ce sujet les indications qui permettront à l'homme du métier d'adapter la technique selon l'invention à une variation de ces paramètres.

Le mode opératoire correspondant aux essais présentés dans le tableau IV est le suivant (ajouts dans cet ordre)

x, est la quantité nécessaire à la précipitation totale. Le mélange est alors suffisamment stable pour être conduit jusqu'à la partie de tête de la machine où l'on effectue le dernier ajout de floculant ;
_{X2} est le pourcentage en poids sec par rapport à la composition totale sèche.

Les compositions utilisées ainsi que les résultats des essais sont rassemblés dans les tableaux IV à XV ci-après ; ces exemples n'ont bien entendu pas le caractère limitatif.

Par une première série d'exemples, on a cherché à montrer l'influence de certains paramètres sur les caractéristiques physiques de la feuille qui sont intéressantes pour concurrencer le voile de verre imprégné.

On a pu constater (tableaux VI et VII) que la nature de la charge minérale utilisée influence considérablement les caractéristiques physiques qui nous intéressent et, notamment la résistance à la délamination du papier enduit sur 2 faces.

Grâce au choix de la charge, il est par ailleurs pensable de diminuer la quantité de latex introduit en masse sans affecter sensiblement la résistance à la délamination du papier enduit sur deux faces et la stabilité dimensionnelle (tableaux VIII et IX).

Il ressort des essais que le carbonate de calcium est à utiliser de préférence aux autres charges minérales.

L'hydroxyde d'alumine qui donne des résultats satisfaisants conviendra pour la fabrication de supports ignifugés.

D'autres essais (tableaux X à XIII ; tableaux VIII et IX : MP 19454 et 19456) ont permis de mettre en évidence l'influence de la floculation en caisse de tête de la machine (ajout 3 x 2) sur la résistance à la délamination du support enduit sur deux faces.

Un deuxième aspect des essais qui ont été menés a été de mettre en évidence qu'il était possible d'approcher, voire d'atteindre, la stabilité dimensionnelle des voiles de verre imprégnés, en utilisant des compositions à taux plus élevés de fibres de verre (tableaux X, XI, XIV et XV).

Nous rappelons qu'une autre possibilité pour obtenir une meilleure stabilité dimensionnelle est le traitement chimique de la cellulose du support par une size-press appropriée que l'Homme du métier saura adapter en fonction de l'absorption du support et des caractéristiques physiques recherchées.

Un tel traitement permet donc pour une stabilité dimensionnelle comparable de réduire sensiblement la proportion de fibres de verre dans le support.

Cette baisse de la proportion de fibres de verre conduit à un support présentant une plus grande densité et par là une meilleure résistance à la délamination qui permet d'envisager une baisse du taux de latex.

Ces essais ont par ailleurs fait ressortir qu'une résistance à la délamination de 350 à 400 gf/cm ou N/m pour un support enduit sur deux faces rendait ce dernier suffisamment difficile à délaminer pour être substitué aux voiles de verre imprégnés.

Ces résultats expliquent les possibilités d'orientation vers des formules moins riches en latex.

Cependant, les essais MP 19474 et 19487 mettent en évidence la perte de stabilité dimensionnelle lorsque la quantité de latex passe de 42,5 parties en poids (MP 19474) à 37 parties en poids (MP 19487) pour 100 parties en poids de mélange de base.

La stabilité dimensionnelle devient insuffisante pour envisager l'utilisation satisfaisante du support en substitution du voile de verre imprégné.

Selon l'invention, après le « stade 1 » décrit ci-dessus, il est intéressant d'effectuer un traitement complémentaire de « stade 2 » dans le but d'améliorer encore :
- l'état de surface (suppression du peluchage ou extraction des fibres de verre) ;
- les propriétés de « barrière à l'eau, aux plastifiants ;
- l'imputrescibilité ;
- la résistance mécanique ;
- la rigidité ou la souplesse, donc les caractéristiques de roulage ou de plabilité.

Pour combattre le roulage des produits enduits de plastisol sur une face au recto, on peut effectuer de préférence un traitement du stade 2 sur la face verso.

Ces traitements de stade 2 peuvent être des opérations de couchage, d'imprégnation, de surfaçage, visant à déposer en surface ou à coeur des composants chimiques (par pulvérisation, size-press, coucheuse à lames ou rouleaux, etc.). On citera notamment l'ajout de latex ou de plastifiant par presse- encolleuse (« size-press •).

On pourra aussi effectuer des traitements thermiques et/ou mécaniques, tels que lissage ou calandrage à froid ou à chaud.

L'homme de métier connaît ces techniques et saura choisir les produits à utiliser en fonction de la caractéristique souhaitée.

Le produit sera déposé en général à raison de 10 à 100 g/m² (état humide), soit 2 à 40 g/m² après séchage (de préférence 2 à 20 g/m²) dans le cas d'un traitement sur une seulle face, et 3 à 60 g/m² dans le cas d'un traitement sur les deux faces.

Il pourra être ici particulièrement avantageux d'effectuer un traitement de size-press pour améliorer encore la résistance à la délamination, notamment par ajout d'un latex approprié que l'homme de métier saura choisir en fonction du but recherché.

### Produits cités dans les tableaux

### Fibres de verre A

Fibres VETROTEX" de longueur 4,5 mm et de diamètre 10 µm fournies par la Société VETROTEX Fibres de verre B

Fibres VETROTEX" de longueur 3 mm et de diamètre 7 µm.

### Carbonate de calcium PR.4"

Carbonate de calcium de la Société BLANCS MINERAUX DE PARIS granulométrie moyenne 3 µm.

### Carbonate de calcium OMYALITE 60"

Carbonate de calcium de la Société OMYA granulométrie moyenne 1,5 µm.

### - Référence des essais

F Formettes
MP Machines pilotes
E Essais Industriels

## Revendications

1. Feuille papetière, caractérisée en ce qu'elle contient, en parties en poids sec :
- 100 parties d'un mélange de base constitué de :
20 à 40 parties de fibres cellulosiques et minérales
80 à 60 parties de charges.
- 40 à 105 parties de latex.

2. Feuille selon la revendication 1, caractérisée en ce que les fibres minérales représentent en poids sec de 40 à 60% de fibres cellulosiques.

3. Feuille selon la revendication 2, caractérisée en ce que les fibres minérales sont des fibres de verre de longueur comprise entre 4 et 6 mm environ.

4. Feuille selon la revendication 1, caractérisée en ce que les fibres minérales sont des fibres de verre de longueur inférieure à 4 mm environ, le rapport, en poids sec, de fibres minérales sur fibres cellulosiques étant compris entre 40 et 90%.

5. Procédé de fabrication d'une feuille selon l'une quelconque des revendications 1 à 4, caractérisé en ce qu'on prépare une dispersion aqueuse avec les constituants et dans l'ordre suivant :
- un mélange fibreux constitué de :
fibres cellulosiques raffinées entre 15 et 35° SR
fibres minérales
- des charges
- un premier floculant
- un latex choisi parmi les polymères styrène-butadiène, acryliques et de préférence vinylique, notamment terpolymère chlorure de vinyle/éthylène/acétate de vinyle ou copolymère chlorure de vinyle/acrylate plastifié.
- un second floculant de type polyacrylamide ajouté d'une part en cuvier, et d'autre part en caisse de tête et en ce que l'on fait passer cette dispersion aqueuse sur une machine à papier.

6. Procédé selon la revendication 5, caractérisé en ce que le floculant est choisi parmi les suivants :
- sulfate d'aluminium
- polychlorure d'aluminium
-:- aluminate de sodium et de calcium
1 mélange d'acide polyacrylique et de polyacrylamide en solution à 5-30% (poids volume)
- polyéthylèneimine en solution à 2-50% (poids/volume)
- copolymère d'acrylamide et de B-méthacrylyloxyéthyltriméthylammonium méthylsulfate
- résine polyamine-épichlorhydrine et de diamine-propylméthylamine en solution à 2-50%
- résine polyamide-épichlorhydrine fabriquée à partir d'épichlorhydrine, d'acide adipique, de caprolactame, de diéthylènetriamine et/ou d'éthylènediamine, en solution à 2-50%
- résine polyamide-polyamine-épichlorhydrine fabriquée à partir d'épichlorhydrine, d'ester diméthy- lique d'acide adipique et de diéthylènetriamine, en solution à 2-50%
- résine polyamide-épichlorhydrine fabriquée à partir d'épichlorhydrine de diéthylènetriamine, d'acide adipique et d'éthylèneimine
- résine polyamide-épichlorhydrine fabriquée à partir d'acide adipique, de diéthylènetriamine et d'un mélange d'épichlorhydrine et de diméthylamine en solution à 2-50%
- résine polyamide-polyamine cationique fabriquée à partir de triéthylènetriamine
- produits de condensation d'acides sulfoniques aromatiques avec le formaldéhyde
- acétate d'aluminium
- formiate d'aluminium
- mélange d'acétate, sulfate et formiate d'aluminium.

7. Procédé selon l'une quelconque des revendications 5 à 6, caractérisé en ce que la feuille obtenue subit un traitement ultérieur consistant en opération(s) de couchage, imprégnation, surfaçage, par pulvérisation, size-press, coucheuse à lames ou rouleaux..., et éventuellement des traitements thermiques et/ou mécaniques, tels que lissage ou calandrage à froid ou à chaud.

8. Application des feuilles selon l'une quelconque des revendications 1 à 4, aux supports d'enduction pour revêtement de sols et muraux plastiques.

## Claims

1. Paper sheet, characterised in that it contains, in parts by dry weight :
- 100 parts of basic mixture composed of :
20 to 40 parts of cellulosic and mineral fibers
80 to 60 parts of fillers
- 40 to 105 parts of latex.

2. Sheet according to claim 1, characterised in that the inorganic fibers represent in dry weight, between 40 and 60% of cellulosic fibers.

3. Sheet according to claim 2, characterised in that the inorganic fibers are glass fibers of length between about 4 and 6 mm.

4. Sheet according to claim 1, characterised in that the inorganic fibers are glass fibers of length less than about 4 mm, the ratio in dry weight of inorganic fibers to cellulosic fibers being between 40 and 90%.

5. Process for the preparation of a sheet according to any one of claims 1 to 4, characterised in that an aqueous dispersion is prepared with the constituents, and in the following order :
- a fibrous mixture constitued of
cellulosic fibers refined between 15 an 35° SR
inorganic fibers
- fillers
- a first flocculant
- a latex selected from the styrene-butadiene, acrylic and preferably vinyl polymers, in particular vinyl chloride/ethylene/vinyl acetate terpolymer or vinyl chloride/plasticized acrylate copolymer
- a second flocculant of polyacrylamide type added first in the chest and second in the head and in that said aqueous dispersion is caused to pass on a paper-making machine.

6. Process according to claim 5, characterised in that the flocculant is selected from the following :
- aluminium sulfate
- aluminium polychloride
- sodium and calcium aluminate
- mixture of polyacrylic acid and of polyacrylamide in 5-30% solution (weight/volume)
- polyethylenediamine in 2-50% solution (weight/volume)
- copolymer of acrylamide and P-methacrylyloxyethyltrimethylammonium methylsulfate
- polyamine-epichlorohydrin resin and diamine-propylmethylamine in 2-50% solution
- polyamide-epichlorohydrin resin manufactured from epichlorohydrin, adipic acid, caprolactame, diethylenetriamine and/or ethylenediamine, in 2-50% solution
- polyamide-polyamine-epichlorohydrin resin manufacture from epichlorohydrin, dimethyl ether, adipic acid and diethylenetriamine, in 2-50% solution
- polyamide-epichlorohydrin resin manufactured from epichlorohydrin, diethylenetriamine, adipic acid and ethyleneimine
- polyamide-epichlorohydrin resin manufactured from adipic acid, diethylenetriamine and a mixture of epichlorohydrin and dimethylamine in 2-50% solution
- cationic polyamide-polyamine resin manufactured from triethylenetriamine
- products of condensation of aromatic sulfonic acids with formaldehyde
- aluminium acetate
- aluminium formate
- mixture of aluminium acetate, sulfate and formate.

7. Process according to any one of claims 5 to 6, characterised in that the resulting sheet is subsequently subjected to a treatment consisting in coating, impregnating or surfacing operation or operations, by pulverisation, size-press, coating machine with blades or rollers, etc. and optionally heat and/or mechanical treatments such as glazing or cold or hot calendering.

8. Application of sheets according to any one of claims 1 to 4 to coating supports for plastic floor and wall coverings.

## Patentansprüche

1. Papierblatt, dadurch gekennzeichnet, daß es folgende Trockengewichtsanteile enthält:
- 100 Teile einer Grundmischung, die zu :
20 bis 40 Teilen aus zelluloseartigen und mineralischen Fasern und zu
80 bis 60 Teilen Schwerstoffen besteht sowie
- 40 bis 105 Teilen Latex.

2. Blatt nach Anspruch 1, dadurch gekennzeichnet, daß das Trockengewicht der Mineralfasern 40 bis 60% der zelluloseartigen Fasern ausmachen.

3. Blatt nach Anspruch 2, dadurch gekennzeichnet, daß die Mineralfasern Glasfasern mit einer Länge zwischen ca. 4 und 6 mm sind.

4. Blatt nach Anspruch 1, dadurch gekennzeichnet, daß die Mineralfasern Glasfasern mit einer Länge unter etwa 4 mm sind, wobei der Anteil des Trockengewichtes der Mineralfasern, bezogen auf die zelluloseartigen Fasern, zwischen 40 und 90% liegt.

5. Verfahren zur Herstellung eines Blattes nach einem der Ansprüche 1 bis 4, dadurch gekennzeichnet, daß man eine wäßrige Lösung mit den folgenden Bestandteilen in der folgenden Reihenfolge anrichtet :
- eine Fasermischung, die aus
aufbereiteten zellüloseartigen Fasern zwischen 15 und 350 SR und
Mineralfasern besteht,
- Schwerstoffe
- einem ersten Flockungsmittel
- einem Latex, gewählt aus den Polymeren Styren-Butadien, den acrylischen und vorzugsweise vinylischen Polymeren, insbesondere dem Chlorterpolymeren Vinyl/Athylen/Acetat des Vinyls oder Chlorcopoiymeren des plastifizierten Vinyl/Acrylats
- einem zweiten Flockungsmittel vom Polyacrylamidtyp, von dem ein Teil dem Kessel und der andere Teil dem Kopfbereich zugegeben wird, und daß man diese wäßrige Lösung durch eine Papiermaschine verarbeiten laßt.

6. Verfahren nach Anspruch 5, dadurch gekennzeichnet, daß das Flockungsmittel aus den folgenden Stoffen gewählt wird :
- Aluminiumsulfat
- Aluminiumpolychlorid
- Natrium- und Kalziumaluminat
- Mischung von Polyacrylsäure und Polyacrylamid in Lösung bei 5 - 30% (GewichtNolumen)
- Polyäthylenimin in Lösung bei 2 bis 50% (GewichtΛ/olurnen)
- Copolymeres des Acrylamids und des B-Methacrylyloxyäthyltrimethylammoniummethylsulfat
- Harz des Polyiminepichlorhydrins und des Diaminpropylmethylamins in Lösung bei 2 - 50%
- Harz des Polyamidepichlorhydrins, hergestellt ausgehend vom Epichlorhydrin, der Adipinsäure. des Caprolactams, des Diäthylentriamins und/oder Athylendiamins, in Lösung bei 2 - 50%
- Harz des Polyamidpolyaminepichlorhydrins, hergestellt ausgehend vom Epichlorhydrin, des Dimethylesters der Adipinsäure und des Diäthylentriamins, in Lösung bei 2 - 50%
- Harz des Polyamidepichlorhydrins, hergestellt ausgehend vom Epichlorhydrin, dem Diäthylentriamin, der Adipinsäure und dem Athylenimin
- Harz des Polyamidepichlorhydrins, hergestellt ausgehend von der Adipinsäure, dem Diäthylentriamin und einer Mischung von Epichlorhydrin und Dimethylamin in Lösung bei 2 - 50%
- kationisches Polyamid-Polyamin-Harz, hergestellt ausgehend von Triäthylentriamin
- Kondensationsprodukte der aromatischen Sulfonsäuren mit Formaldehyd
- Aluminiumacetat
- Aluminiumformiat
- Mischung der Acetate, Sulfate und Formiate des Aluminiums.

7. Verfahren nach einem der Ansprüche 5 bis 6, dadurch gekennzeichnet, daß das erhaltene Blatt einer Endbehandlung unterworfen wird, die aus dem Schritt (den Schritten) der Beschichtung, Imprägnierung, Oberflächenbehandlung, durch Behandeln mit Pulver, Kleisterpressen, Beschichten durch Streichen oder Rollen... und gegebenenfalls thermischen und/oder mechanischen Behandlungen, wie dem Glätten oder Kalandrieren im kalten oder heißen Zustand, besteht.

8. Verwendung der Blätter nach einem der Ansprüche 1 bis 4 als Träger des Putzes, um Böden und Wände aus Kunststoff zu bedecken.
